# EUROPÄISCHE PATENTSCHRIFT

(11) **EP 2 416 329 B1**
(45) Veröffentlichungstag und Bekanntmachung des Hinweises auf die Patenterteilung: **06.04.2016**
(21) Anmeldenummer: 10172135.5
(22) Anmeldetag: 06.08.2010
(51) Int. Cl.: H01F 1/153, H01F 41/02

(54) **Magnetkern für Niederfrequenzanwendungen und Verfahren zur Herstellung eines Magnetkerns für Niederfrequenzanwendungen**
Magnetic core for low-frequency applications and manufacturing process of a magnetic core for low-frequency applications
Noyau magnétique pour des applications basse fréquence et procédé de fabrication d'un noyau magnétique pour des applications basse fréquence

(43) Veröffentlichungstag der Anmeldung: 08.02.2012
(73) Patentinhaber: Vacuumschmelze GmbH & Co. KG, 63450 Hanau (DE)
(72) Erfinder: Petzold, Jörg, Dr., 63796, Kahl (DE)
(74) Vertreter: Moore, Joanne Camilla

(56) Entgegenhaltungen:
- EP-A1- 0 695 812
- WO-A2-2007/122592
- US-A1- 2008 092 366
- US-A1- 2009 065 100
- US-B2- 7 442 263

## Beschreibung

Die Erfindung betrifft einen Magnetkern für Niederfrequenzanwendungen aus einem spiralförmig aufgewickelten, weichmagnetischen, nanokristallinen Band, der insbesondere für den Einsatz in Fehlerstromschutzschaltern (FI-Schaltern) geeignet sein soll.

Fehlerstromschutzschalter dienen dem Schutz von Personen und Einrichtungen gegen elektrischen Stromschlag. Entsprechend der Norm DIN EN 61008/DIN VDE 0664 muss die Energie zur Betätigung des Auslösers, der die Abschaltung hervorruft, ausschließlich durch den Fehlerstrom geliefert werden. Für den Geräteschutz sind Auslöseströme von 300 mA, 500 mA oder 1000 mA typisch. Für den Personenschutz darf der Auslösestrom dagegen 30 mA nicht überschreiten. Spezielle Personenschutzschalter besitzen sogar Auslöseschwellen von 10 mA. Nach der Norm müssen die Schalter im Bereich zwischen -5°C und 80°C einwandfrei arbeiten. Bei Schaltern mit erhöhten Anforderungen liegt der Arbeitsbereich zwischen -25°C und 100°C.

Man unterscheidet wechselstromsensitive und pulsstromsensitive FI-Schalter.

Wechselstromsensitive FI-Schalter müssen die geforderte Empfindlichkeit bei sinusförmigen Fehlerströmen aufweisen. Sie müssen sowohl bei plötzlich als auch bei langsam ansteigenden Fehlerströmen zuverlässig auslösen, was gewisse Anforderungen an das Wirbelstromverhalten des Materials stellt. In diesem Fall wird der Fehlerstromwandler bipolar ausgesteuert. Im Fehlerstromfall muss dessen Sekundärspannung zumindest ausreichen, um das Magnetsystem des Auslösers auszulösen. Für eine platzsparende Auslegung des Wandlerkerns wird ein Material benötigt, das bei der Arbeitsfrequenz von typischerweise 50 Hz eine möglichst hohe Permeabilität aufweist. Da mit der R-Schleife (runde Form der Hystereseschleife) sowohl im Bereich der Anfangspermeabilität als auch bei der Feldstärke der Maximalpermeabilität sehr hohe 50Hz-Permeabilitätswerte realisierbar sind, hat sich diese weitgehend für ausschließlich wechselstromsensitive FI-Schalter durchgesetzt. Der optimale Arbeitspunkt liegt dabei im Bereich der Maximalpermeabilität oder etwas darüber.

Pulsstromsensitive FI-Schalter müssen darüber hinaus auch bei ein- oder zweiweggleichgerichteten Strömen mit und ohne Phasenanschnitt und mit überlagertem Gleichstromanteil unabhängig von der Stromrichtung zuverlässig auslösen. Wegen der hohen Remanenzinduktion besitzen Wandler mit runder Schleife nur einen kleinen unipolaren Induktionshub, wodurch die gelieferte Auslösespannung bei pulsförmigen Fehlerströmen zu klein sein kann. Dies führt zum vermehrten Einsatz von Wandlerkernen mit flacher Schleife, die zwar einen hohen unipolaren Induktionshub, aber gleichzeitig deutlich niedrigere Permeabilitäten als solche mit runder Schleife besitzen.

Um im geforderten Fehlerstrombereich ein zuverlässiges Auslöseverhalten zu erzielen, sollte die vom Wandlerkern aufzubringende Auslöseleistung möglichst hoch sein. Die wesentlichen Einflussfaktoren sind hierfür die Geometrie des Kerns sowie die magnetischen Werkstoffeigenschaften in Kombination mit der technologischen Veredelung des Materials beispielsweise durch eine Wärmebehandlung.

Einzelheiten zu Wandlerwerkstoffen für wechselstrom- und pulsstromsensitive FI-Schalter sind in verschiedenen Veröffentlichungen dargelegt, beispielsweise in A. Winkler, H. Zürneck, M. Emsermann: "Auslöse- und Langzeitverhalten von Fehlerstrom-Schutzschaltern", hsg. Schriftenreihe von der Bundesanstalt für Arbeitsschutz, Fb 531 (1988); F. Pfeifer, H. Wegerle: "Werkstoffe für pulssensitive FehlerstromSchutzschalter", Berichte der Arbeitsgemeinschaft Magnetismus, Bd. 1 (1982), S. 120-165; "Ringbandkerne für pulsstromsensitive Fehlerstromschutzschalter", Firmenschrift PW-002 der Vacuumschmelze GmbH sowie H. Rösch: "Siemens Energietechnik", 3, Heft 6, S. 208-211 (1981).

In früheren Jahren kamen fast ausschließlich Summenstromwandler aus NiFe-Legierungen zum Einsatz. Dabei eigneten sich die hochpermeablen 75-80prozentigen NiFe-Werkstoffe (auch "µ-Metall" oder "Permalloy" genannt) mit runder oder flacher Schleife besonders gut für empfindliche Personenschutzschalter. Diese Werkstoffe besitzen eine Sättigungsinduktion von ca. 0,8 T und erreichen Maximalpermeabilitäten von 300.000 und mehr. Allerdings sind die dynamischen Eigenschaften zur Übertragung des Oberwellenanteils bei nichtsinusförmigen Fehlerströmen nicht ideal. Ursachen sind die relativ hohen Banddicken von 50 bis 150 µm und der relativ niedrige spezifische Widerstand von 0,5 µΩm ≤ ρ ≤ 0,6 µm. Außerdem benötigt die Einstellung eines entsprechenden Verhaltens des Temperaturkoeffizienten einen kostentreibenden Aufwand bei der Wärmebehandlung.

Seit Kurzem haben sich in pulsstromsensitiven FI-Schaltern auch nanokristalline FeCuNbSiB-Werkstoffe durchgesetzt. Wichtige Vorteile sind die hohe Sättigungsinduktion von ca. 1,2 T, die hervorragende Linearität der F-Schleife (flache Hystereseschleife) von µ₄/µ₁₅ = 0,65-0,95 bei einem weiträumig einstellbaren µ-Niveau von mehr als 100.000. Daneben weisen diese Werkstoffe hervorragende dynamische Eigenschaften auf, die sich auf eine geringe Banddicke von 15-30 µm und einen vergleichsweise hohen spezifischen Widerstand von 1,1 µΩm ≤ ρ ≤ 1,3 µΩm zurückführen lassen. Auf derartige Werkstoffe bezieht sich die DE 42 10 748 C1.

Für wechselstromsensitive Wandlerkerne mit R-Schleife aus nanokristallinen Legierungen offenbart die EP 0 392 204 B1 ein relativ niedriges, einem günstigen Frequenzgang entgegenkommendes Remanenzverhältnis von B_{R}/B_{S} = 40-70%, eine gute Temperaturkonstanz der Permeabilität sowie µ₁₀ = 398.000. Die EP 1 710 812 A1 bezieht sich auf die gleiche Legierung und beansprucht eine feldinduzierte quasi-Z-Schleife mit µₘₐₓ > 350.000 und einem hohen Remanenzverhältnis B_{R}/B_{S} > 70%. Gleichzeitig soll diese Maximalpermeabilität mit angelegten Feldstärken zwischen 5 und 15 mA/cm zu erreichen sein. Da der Magnetisierungsprozess von Z-Schleifen auf Wandverschiebungsprozessen beruht, deren Aktivierung eine vom jeweiligen Werkstoff abhängige Mindestfeldstärke benötigt, ist dort die Kleinsignalpermeabilität, insbesondere die Anfangspermeabilität wie z.B. µ₁, besonders niedrig. Außerdem sind der Frequenzgang der Permeabilität sowie das Verhalten bei schnellen Magnetisierungsvorgängen nicht optimal, da aufgrund ausgeprägter Wirbelstromanomalien bereits im Niederfrequenzbereich ein starker Abfall der Permeabilität stattfindet. Somit sind derartige Kerne für kleine Fehlerstromsignale nicht gut geeignet.

Derartige Magnetkerne werden meist einer Wärmebehandlung im Magnetfeld unterzogen. Soll diese in wirtschaftlicher Weise betrieben werden, sind die Kerne für die Wärmebehandlung zu stapeln. Aufgrund der Ortsabhängigkeit des Entmagnetisierungsfaktors eines Zylinders erfahren die gestapelten Kerne auch in schwachen Streufeldern wie dem Erdfeld eine in axia-ler Richtung ortsabhängige Magnetisierung. Diese führt bei den für die betrachtete Anwendung notwendigerweise sehr kleinen magnetfeldinduzierten Anisotropien zu starken ortsabhängigen Streuungen der magnetischen Eigenschaften. Diese manifestieren sich beispielsweise in Permeabilitätsstreuungen, die in der Fertigungspraxis erheblichen Sortier- und Nachbearbeitungsaufwand erforderlich machen. Darüber hinaus führt das Eigengewicht der gestapelten Kerne zu einem überlagerten unsymmetrischen, magnetomechanisch induzierten Gang der Magnetwerte entlang des Stapels.

Zur Umgehung dieser Probleme wird in der US 7,563,331 B1 ein kontinuierliches Durchlaufglühverfahren vorgeschlagen, bei dem die Kerne vereinzelt und dadurch tatsächlich feldfrei und ohne mechanische Belastung geglüht werden können. Damit wurden Anfangspermeabilitäten von µ₁> 100.000 sowie Maximalpermeabilitäten von mehr als 620.000 erreicht. Wie jedoch die Fertigungspraxis mit einem derartigen Durchlaufverfahren zeigt, treten auch hier häufig starke Permeabilitätseinbrüche in Kombination mit erhöhten Koerzitivfeldstärken und reduzierten Remanenzverhältnissen auf, die bisher nicht erklärbar waren. Ähnliche Effekte waren auch bei Stapelglühungen in herkömmlichen Stapelöfen beobachtbar.

Für Magnetkerne für Hochfrequenzanwendungen werden seit Langem Isolationsbeschichtungen zwischen den Bandlagen zur Verminderung von Wirbelströmen eingesetzt. Dies ist beispielsweise aus der US 2008/0092366 A1, der US 7,442,263 B2, der US 2009/0065100 A1 und der EP 0 695 812 A1 bekannt. Zwischenlagen aus einem ähnlichen Material werden auch in der WO 2007/122592 A2 für einen anderen Zweck offenbart, nämlich als haftreibungsreduzierende Beschichtung auf einem Bandkern für Niederfrequenzanwendungen, beispielsweise in FI-Schaltern.

Aufgabe der Erfindung ist es, den beschriebenen Stand der Technik weiterzubilden und aus dem Legierungssystem (Fe₁₋ₐMa) _{100-x-y-z-α-β-γ}CuₓSi_{y}B_{z}M'_{α}M" _{β}X_{γ} höchstpermeable nanokristalline ) Ringbandkerne für FI-Schalter bereitzustellen, die darüber hinaus großtechnisch effizient und sicher herstellbar sind. Dabei gilt Mₐ = Co, Ni; 0 ≤ a ≤ 0,5 sowie
0,1 ≤ x ≤ 3
0 ≤ y ≤ 30
0 ≤ z ≤ 25
0,1 ≤ α ≤ 30
0 ≤ β ≤ 10
0 ≤ γ ≤ 10
und
M' = Nb, W, Ta, Zr, Hf, Ti, Mo
M'' = V, Cr, Mn, Al, Pt, Ni, Pd, Y, La, Seltenerdmetalle, Au, Zn, Sn, Re
X = C, Ge, P, Ga, Sb, In, Be, As
und alle Angaben sind in Atomprozent.

Darüber hinaus ist es eine weitere Aufgabe der vorliegenden Erfindung, ein effizientes und großtechnisch realisierbares Verfahren zur Herstellung eines solchen Ringbandkerns anzugeben.

Erfindungsgemäß wird diese Aufgabe mit dem Gegenstand der unabhängigen Patentansprüche gelöst. Vorteilhafte Weiterbildungen der Erfindung sind Gegenstand der abhängigen Patentansprüche.

Das Ausgangsmaterial dieser Legierungen wird per Schmelzspinntechnologie als zunächst amorphes Band hergestellt. Die daraus gewickelten Ringbandkerne werden einer Wärmebehandlung unterzogen, bei der der amorphe Zustand umschlägt in eine nanokristalline Zweiphasenstruktur mit hervorragenden weichmagnetischen Eigenschaften. Eine wichtige Voraussetzung zur großtechnischen Realisierung höchster Permeabilitätswerte über einen weiten Feldstärkebereich von 1 mA/cm bis über 50 mA/cm ist eine Minimierung der Magnetostriktion (Sättigungsmagnetostriktion) auf Werte |λₛ | < 6 ppm, besser |λₛ| < 2,5 ppm, besser |λₛ| < 1 ppm. Hierzu ist einerseits das Legierungsspektrum einzugrenzen, andererseits ist bei der Wärmebehandlung die Kristallisationstemperatur zur Erzeugung und Reifung des Nanokorns legierungsspezifisch so anzupassen, dass der Volumenanteil der nanokristallinen Phase mit niedrigem, fallweise sogar negativem Magnetostriktionsanteil so stark ausgebildet ist, dass der hohe positive Magnetostriktionsanteil der amorphen Restphase bestmöglich kompensiert wird.

Gemäß einem Aspekt der Erfindung wird ein Magnetkern für Niederfrequenzanwendungen aus einem spiralförmig aufgewickelten, weichmagnetischen, nanokristallinen Band bereitgestellt, wobei das Band im Wesentlichen die Legierungszusammensetzung

Fe_{Rest}COₐCub_{c}Si_{d}BₑC_{f}

aufweist, worin a, b, c, d, e und f in Atomprozent angegeben sind und 0 ≤ a ≤ 1; 0,7 ≤ b ≤ 1,4; 2,5 ≤ c ≤ 3,5; 14,5 ≤ d ≤ 16,5; 5,5 ≤ e ≤ 8 und 0 ≤ f ≤ 1 gilt und Kobalt ganz oder teilweise durch Nickel ersetzt sein kann, wobei der Magnetkern eine Sättigungsmagnetostriktion λₛ mit |λₛ < 2 ppm, eine Anfangspermeabilität µ₁ µ₁ > 100.000 und eine Maximalpermeabilität µₘₐₓ mit µₘₐₓ > 600.000 aufweist und auf den Oberflächen des Bandes eine versiegelnde Beschichtung aus Metalloxid angeordnet ist. Das Band weist eine Banddicke d mit d < 24 µm, vorzugsweise d < 21 µm und eine effektive Rautiefe Rₐ(eff) mit Rₐ(eff) < 7%, vorzugsweise Rₐ(eff) < 5% auf.

Unter einem Band, das im wesentlichen eine bestimmte Legierungszusammensetzung aufweist, wird hier und im Folgenden ein Band verstanden, dessen Legierung zusätzlich in geringen Konzentrationen fertigungstypische Verunreinigungen anderer Elemente enthalten kann.

Unter einer auf den Bandoberflächen angeordneten versiegelnden Beschichtung wird hier und im Folgenden eine Beschichtung verstanden, die ganz überwiegende Teile oder sogar die gesamte Bandoberfläche dicht versiegelt.

Die Magnetostriktion derartiger Legierungen lässt sich mit einer geeigneten Wärmebehandlung weitestgehend auf Null abgleichen. Dadurch werden die Magnetwerte unempfindlich gegen mechanische Einflüsse, was ein breites Spektrum an Kernformen und Fixierungen erlaubt. Je nach eingesetzter Wärmebehandlung kann die Temperaturcharakteristik der Permeabilität negativ werden, was bei verschiedenen Ausführungsformen von FI-Schaltern von Vorteil sein kann.

Zum Nullabgleich der Magnetostriktion wird die Wärmebehandlung vorteilhafterweise so geführt, dass sich die lokalen Magnetostriktionsbeiträge des Nanokorns und der amorphen Restphase bestmöglich ausgleichen.

Allerdings hat sich bei Untersuchungen herausgestellt, dass die Bandoberflächen bei den dazu notwendigen Temperaturen von über 540°C eine deutliche Tendenz zu kristallinen Ausscheidungen besitzen. In Abhängigkeit vom Si-, Nb-, B- oder C-Gehalt können diese aus den bekannten FeB₂-Phasen bestehen oder aus makrokristallinen Ausscheidungen wie Fe₂O₃, Fe₃O₄ und Nb₂O₅. Deren Entstehung wird begünstigt durch die Rauhigkeit der Bandoberflächen, eine erhöhte Banddicke, einen zu niedrigen Metalloidgehalt, aber auch durch Metall-Gas-Reaktionen zwischen Verunreinigungen im Schutzgas und der Bandoberfläche. Daneben spielt die Entstehung oxidischer Oberflächenschichten beispielsweise aus SiO₂ eine wichtige Rolle. Die bei derartigen Oberflächeneffekten entstehenden Kristallanisotropien und Verspannungen führen zu erhöhten feldstärken, niedrigen Remanenzwerten sowie reduzierten Permeabilitätswerten. Die Bildung kristalliner Ausscheidungen kann durch die versiegelnde Beschichtung jedoch vermieden werden.

Es ist ferner vorteilhaft, bei der großtechnischen Herstellung magnetostriktionsfreier höchstpermeabler Magnetkerne bestimmte Vorgaben zur Legierungszusammensetzung, der Bandgeometrie, der Temperaturführung der Wärmebehandlung sowie der Qualität der Schutzgasatmosphäre einzuhalten.

Wie sich herausgestellt hat, ist es vorteilhaft, wenn das Band eine Banddicke d mit d < 24 µm, vorzugsweise d < 21 µm aufweist.

Das Band weist eine effektive Rautiefe Rₐ(eff) mit Rₐ(eff) < 7%, vorzugsweise Rₐ(eff) < 5% auf. Die effektive Rautiefe wird in der Praxis beispielsweise mittels des Rugotests oder der Tastschnittmethode bestimmt.

In einer Ausführungsform weist das Band einen Gesamtmetalloidgehalt c+d+e+f > 22,5 at%, vorzugsweise c+d+e+f > 23,5 at% auf.

Gemäß einer Ausführungsform enthält die oxidische Beschichtung Magnesiumoxid. Gemäß einer weiteren Ausführungsform enthält die oxidische Beschichtung Zirkonoxid. Alternativ oder zusätzlich kann die oxidische Beschichtung Oxide eines Elements ausgewählt aus der Gruppe Be, A1, Ti, V, Nb, Ta, Ce, Nd, Gd, weitere Elemente der 2. und 3. Hauptgruppe sowie der Gruppe der Seltenerdmetalle enthalten.

Eine derartige Beschichtung des Bandes vor der Wärmebehandlung ermöglicht es, die Wärmebehandlung bei der verhältnismäßig hohen Temperatur durchzuführen, die für die Einstellung der Magnetostriktion notwendig ist, ohne dafür kristalline Ausscheidungen und/oder glasartige Schichten aus SiO₂ und damit verbunden eine Verschlechterung der Magnetwerte in Kauf nehmen zu müssen.

Dieses Vorgehen erlaubt die Herstellung von Magnetkernen mit einer Maximalpermeabilität µₘₐₓ mit µₘₐₓ > 500 000, vorzugsweise µₘₐₓ > 600 000, und einer Anfangspermeabilität µ₁ von µ₁ > 150 000, vorzugsweise µ₁ > 200 000, wobei der Magnetkern ein Remanenzverhältnis B_{R}/B_{S} mit B_{R}/B_{S} > 70% aufweisen kann.

Die Sättigungsmagnetostriktion λₛ kann auf |λₛ| < 1 ppm, vorzugsweise |λₛ | < 0,5 ppm abgeglichen sein.

Wegen seiner geringen Magnetostriktion ist der fertige Magnetkern nicht mehr sehr empfindlich gegen Verspannungen. Er kann dann beispielsweise mit einem Haftkleber und/oder mit einem auf einer oder auf beiden Stirnseiten des Magnetkerns polsternd aufgelegten Ring aus einem elastischen Material in einem Schutztrog fixiert sein. Als Kleber können insbesondere Silikonkautschuk, Acrylat oder Silikonfett verwendet werden.

Zur Fixierung der Bandlagen kann der Magnetkern auf einer oder beiden Stirnseiten eine Epoxi-Wirbelsinterschicht aufweisen.

Gemäß einem Aspekt der Erfindung wird ein solcher Magnetkern in einem Fehlerstromschutzschalter eingesetzt.

Gemäß einem Aspekt der Erfindung wird ein Verfahren zur Herstellung eines Magnetkerns für Niederfrequenzanwendungen aus einem spiralförmig aufgewickelten, weichmagnetischen, nanokristallinen Band bereitgestellt, wobei das Band im Wesentlichen die Legierungszusammensetzung

Fe_{Rest}COₐCu_{b}Nb_{c}Si_{d}BₑC_{f}

aufweist, worin a, b, c, d, e und f in Atomprozent angegeben sind und 0 ≤ a ≤ 1; 0,7 ≤ b ≤ 1,4; 2,5 ≤ c ≤ 3,5; 14,5 d ≤ 16,5; 5,5 ≤ e ≤ 8 und 0 ≤ f ≤ 1 gilt und Kobalt ganz oder teilweise durch Nickel ersetzt sein kann. Das Band wird mit einer Beschichtung mit einer Metallalkoxid-Lösung und/oder eines Acetyl-Aceton-Chelatkomplexes mit einem Metall versehen, aus der sich bei einer nachfolgenden Wärmebehandlung zur Nanokristallisation des Bandes eine versiegelnde Beschichtung aus einem Metalloxid bildet. Bei der Wärmebehandlung zur Nanokristallisation des Bandes wird eine Sättigungsmagnetostriktion λₛ mit | Aₛ | < 2 ppm, vorzugsweise | λₛ | < 1 ppm, vorzugsweise | λₛ | < 0,5 ppm eingestellt. Die Wärmebehandlung wird in einer Schutzgasatmosphäre aus H₂, N₂ und/oder Ar durchgeführt, wobei der Taupunkt T_{P} < -25°C oder der Taupunkt T_{P} < -49, 5°C ist.

Dabei kann als Metall für die Beschichtung vorteilhafterweise ein Element ausgewählt aus der Gruppe Mg, Zr, Be, Al, Ti, V, Nb, Ta, Ce, Nd, Gd, weitere Elemente der 2. und 3. Hauptgruppe sowie der Gruppe der Seltenerdmetalle verwendet werden.

Zur großtechnischen Herstellung kann dabei folgendermaßen vorgegangen werden, um eine möglichst hohe Permeabilität bei geringer Magnetostriktion zu erzielen:
Zur Erzielung möglichst vollkommener Feldfreiheit wird die Wärmebehandlung im Durchlaufverfahren feldfrei an ungestapelten Magnetkernen durchgeführt.

In einer Ausführungsform werden die ungestapelten Magnetkerne während des Durchlaufglühverfahrens auf einem gut wärmeleitenden Träger angeordnet. Ein derartiger Träger besteht beispielsweise aus einem gut wärmeleitenden Metall wie Kupfer, Silber oder gut wärmeleitendem Stahl. Als Träger eignet sich auch ein Bett aus gut wärmeleitendem Keramikpulver.

Beispielsweise können die Ringbandkerne stirnseitig auf Kupferplatten mit einer Stärke von mindestens 4mm, vorzugsweise mindestens 6mm, noch besser mindestens 10mm gesetzt werden. Dies trägt dazu bei, lokale Überhitzungen zu vermeiden, wenn die exotherme Kristallisation einsetzt, in dem die frei werdende Kristallisationswärme effektiv abgeleitet wird.

Zusätzlich kann es vorteilhaft sein, wenn der Magnetkern bei der Wärmebehandlung folgende Temperaturzonen durchläuft:
- eine erste Heizzone, in der der Magnetkern auf eine Kristallisationstemperatur aufgeheizt wird;
- eine konstante oder schwach ansteigende Abklingzone mit einer Temperatur geringfügig oberhalb der Kristallisationstemperatur, wobei die Abklingzone mindestens 10 Minuten lang durchlaufen wird;
- eine zweite Heizzone, in der der Magnetkern auf eine Reifungstemperatur zur Einstellung des nanokristallinen Gefüges aufgeheizt wird;
- eine Reifungszone mit einer im Wesentlichen konstanten Reifungstemperatur Tₓ zwischen 540°C und 600°C, wobei die Reifungszone mindestens 15 Minuten lang durchlaufen wird.

Das Verharren in der Abklingzone dient dazu, die Kristallisationswärme vor einem weiteren Aufheizen des Magnetkerns abklingen zu lassen, um lokale Überhitzungen zu vermeiden.

Die Wärmebehandlung wird in einer Schutzgasatmosphäre aus H₂, N₂ und/oder Ar durchgeführt, wobei der Taupunkt T_{P} < -25°C, vorzugsweise T_{P} < -49,5°C ist.

Um mechanische Spannungen bei nicht vollständig abgeglichener Magnetostriktion möglichst zu vermeiden, wird das Band mit abfallendem Bandzug zu dem Magnetkern gewickelt.

Ausführungsbeispiele der Erfindung werden im folgenden anhand der beigefügten Figuren näher erläutert.
- Figur 1: zeigt schematisch einen wechselstromsensitiven FI-Schalter gemäß einer Ausführungsform der Erfindung;
- Figur 2: zeigt schematisch einen möglichen Temperaturverlauf einer Wärmebehandlung gemäß einem Verfahren zu Herstellung eines Magnetkerns gemäß einer Ausführungsform der Erfindung;
- Figur 3: zeigt die Oberfläche eines unbeschichteten Bandes nach einer Wärmebehandlung;
- Figur 4: zeigt ein Diagramm zur Veranschaulichung des Einflusses der Kristallisationstemperatur auf die Änderung der Koerzitivfeldstärke eines Magnetkerns bei radialer Deformation;
- Figur 5: zeigt ein Diagramm zur Veranschaulichung des Einflusses der Kristallisationstemperatur und einer Beschichtung auf die µ(H)-Kommutierungskurven eines Magnetkerns;
- Figur 6: zeigt ein Diagramm zur Veranschaulichung des Einflusses der Kristallisationstemperatur und einer Beschichtung auf die Hystereseschleife eines Magnetkerns;
- Figur 7: zeigt eine Sicht auf die Bandunterseite eines unbeschichteten Bandes nach einer Wärmebehandlung;
- Figur 8: zeigt eine Sicht auf die Bandunterseite eines beschichteten Bandes nach einer Wärmebehandlung;
- Figur 9: zeigt ein XPS-Tiefenprofil eines unbeschichteten Bandes nach einer Wärmebehandlung;
- Figur 10: zeigt eine rasterelektronenmikroskopische Aufnahme einer beschichteten Bandunterseite;
- Figur 11: zeigt ein Diagramm zur Veranschaulichung des Einflusses einer Beschichtung auf die Bildung von SiO₂-Schichten auf der Bandoberfläche;
- Figur 12: zeigt ein Diagramm zur Veranschaulichung des Einflusses des Taupunktes der Schutzgasatmosphäre während der Wärmebehandlung auf die Permeabilität;
- Figur 13: zeigt ein weiteres Diagramm zur Veranschaulichung des Einflusses des Taupunktes der Schutzgasatmosphäre während der Wärmebehandlung auf die Permeabilität und
- Figur 14: zeigt ein Diagramm zur Veranschaulichung des Einflusses der effektiven Rautiefe auf die Anfangspermeabilität.

Figur 1 zeigt schematisch einen wechselstromsensitiven FI-Schalter 1, der bei Überschreiten eines bestimmten Differenzstroms den überwachten Stromkreis allpolig vom restlichen Netz trennt.

Der Vergleich der durch den FI-Schalter 1 fließenden Ströme erfolgt in einem Summenstromwandler 2, durch den die zum und vom Verbraucher fließenden Ströme vorzeichenrichtig addiert werden. Wird im Stromkreis ein Strom gegen Erde abgeleitet, so ist im Summenstromwandler die Summe von hin- und zurückfließendem Strom ungleich Null: es entsteht eine Stromdifferenz, die zum Ansprechen des Fehlerstromschutzschalters 1 und damit zur Abschaltung der Stromzufuhr führt.

Der Summenstromwandler 2 weist einen Magnetkern 2 auf, der aus einem nanokristallinen weichmagnetischen Band gewickelt ist. Der FI-Schalter 1 umfasst weiter ein Auslöserelais 4, ein vorgespanntes Schaltschloss 5 sowie einen Prüftaster 6 zur manuellen Überprüfung des FI-Schalters 1.

Figur 2 zeigt schematisch einen möglichen Temperaturverlauf einer Wärmebehandlung gemäß einem Verfahren zur Herstellung eines Magnetkerns gemäß einer Ausführungsform der Erfindung.

Bei dieser im Durchlaufverfahren durchgeführten Wärmebehandlung wird nach einer anfänglichen Aufheizung des Magnetkerns ein stark verzögerter Anstieg oder sogar ein Temperaturplateau eingesetzt (beide Alternativen sind in Figur 2 dargestellt), um die exotherme Kristallisationswärme zunächst abklingen zu lassen, bevor auf die höhere Temperatur zur Gefügereifung aufgeheizt wird. Damit werden lokale Überhitzungen des Kerns vermieden. Die abschließende Gefügereifung zur Einstellung der endgültigen Magnetwerte erfolgt dann bei der Temperatur Tₓ in dem nachgeschalteten Temperaturplateau der "Reifungszone".

Mit Hilfe einer Vorprobe wird die Temperatur in der Reifungszone so an die Zusammensetzung der jeweiligen Charge angepasst, dass der Betrag des Magnetostriktionswertes minimal wird. Von den einzusetzenden Bandchargen werden dazu zunächst Vorproben hergestellt, die in der Reifungszone unterschiedlichen Temperaturen Tₓ zwischen 540°C und 600°C ausgesetzt werden. Die anschließende Bestimmung der Magnetostriktion erfolgt entweder direkt an einem entnommenen Bandstück oder indirekt an einem unbeschädigten Kern. Die direkte Messung kann beispielsweise mittels der SAMR-Methode erfolgen. Eine indirekte Methode ist ein Drucktest, bei dem der Umfang des Ringbandkerns beispielsweise um 2% zum Oval verformt wird. Die dabei auftretende Änderung der Koerzitivfeldstärke wird durch Messung der quasistatischen Hystereseschleife mittels eines Remagraphen vor und während der Deformation bestimmt.

Wie sich aus Figur 4 ergibt, kann der chargenspezifisch optimale Wert für Tₓ dort abgelesen werden, wo die Änderung ΔH_{c} minimal ist oder sogar gegen Null geht.

Im großtechnischen Produktionsmaßstab lassen sich auf der Basis dieses Verfahrens an einer Legierung wie Fe₇₃,₁₃Co_{0,17}Cu₁Nb₃Si_{15,8}B_{6,9} Magnetwerte (bei 50Hz) erzielen, die bei µ₁= 120.000-300.000 und µ₁₀ > 450.000 sowie Bᵣ/Bₛ > 70% (quasistatisch gemessen) liegen. Entsprechend Figur 4 liegt in diesem Fall die optimale Temperatur Tₓ bei 570 °C. Bei einer Legierungszusammensetzung Fe_{73,41}Co_{0,21}Cu_{0,98}Nb_{2,9}Si_{15,4}B_{7,1} wird der Nulldurchgang der Magnetostriktion dagegen erst bei Tₓ = 580-585 °C erreicht. Auf dieselbe Weise wurde für die Legierung Fe_{73,38}Co_{0,11}Cu_{1,01}Nb_{2,9}Si₁₆B_{6,6} das Optimum bei Tₓ = 564 °C gefunden.

Bei der gleichzeitigen Glühung vieler Kerne im großtechnischen Produktionsmaßstab wird eine große Menge an Feuchtigkeit, die an den Oberflächen der zum Kern gewickelten Bänder anhaftet, in die Ofenanlage eingeschleppt. Dies führt einerseits auf den Bändern zu direkten lokalen korrosiven Oberflächenreaktionen, andererseits diffundiert ein Teil der Feuchtigkeit in die Schutzgasatmosphäre und erhöht dort den Taupunkt in ungünstiger Weise. Unter diesen Bedingungen bilden sich auf den Bandoberflächen kristalline Ausscheidungen, die wie in Figur 3 gezeigt vorwiegend in den Lufttaschen angesiedelt sind. Wie eine Oberflächenanalyse ergab, bestehen diese Kristallite aus Fe₂O₃, Fe₃O₄ oder Nb₂O₅ und sind somit auf oxidische Reaktionen während der Wärmebehandlung zurückzuführen.

Ein weiterer ungünstiger, durch erhöhte Taupunkte begünstigter Oberflächeneffekt, der den kristallinen Ausscheidungen überlagert ist, ist das Aufwachsen einer glasartigen Schicht aus SiO₂. Diese ist starr und besitzt einen wesentlich geringeren thermischen Ausdehnungskoeffizienten von 0,45 bis 1 ppm/K als das Bandmetall (ca. 10 ppm/K). Da das Bulkmaterial während der Entstehung und Reifung der nanokristallinen Körner um 1-2% schrumpft, bauen sich mechanische Spannungen auf. Diese führen ebenfalls zu starken Störanisotropien, die die Magnetwerte in unerwünschter Weise beeinflussen.

Die in Figur 3 gezeigte Oberflächenprobe entstammt einem Ensemble von 5000 Kernen der Abmessung 10,5 mm mal 7 mm mal 6 mm, die aus einem Band der Zusammensetzung Fe_{73,13}CO_{0,17}Cu₁Nb₃Si_{15,8}B_{6,9} gewickelt waren. Diese Kerne wurden zu jeweils 100 Stück stirnseitig auf quadratische Kupferplatten der Abmessung 300 mm mal 300 mm mal 6 mm aufgesetzt und unmittelbar nacheinander im Durchlaufofen mit einem Temperaturprofil entsprechend Figur 2 geglüht. Die Ausbildung des Nanokorns bzw. Reifung erfolgte bei der für den Nullabgleich der Magnetostriktion optimalen Temperatur von Tₓ = 575 °C.

Der Nachweis für die in den Ofen eingeschleppte Feuchtigkeit erfolgte durch Messung des Taupunktes des H2-Schutzgases mittels des Geräts PANAMETRICS MIS1. Dieser lag vor der Einfahrt der Ringbandkerne in die Heizzone bei -42 °C und stieg während des Durchlaufs auf einen vergleichsweise hohen Wert von -16 °C an. Bedingt durch die Störanisotropien beider überlagerter Oberflächeneffekte waren die Magnetwerte der geglühten Kerne nicht optimal: Die bei 50 Hz gemessenen Losmittelwerte lagen bei <µ₁> = 47.873, <µ₁₀> = 222.356, <B_{R}/B_{S}>= 52% sowie <H_{C}> = 28 mA/cm.

Zur Vermeidung derartiger Störeinflüsse hat sich das versiegelnde Beschichten der Bandoberflächen mit einer glühbeständigen Substanz als günstig erwiesen. Geeignet sind gelöste Substanzen, deren Ausgangsstoffe während des Glühprozesses in H₂-, N₂- oder Ar-Schutzgasatmosphäre oder Gemischen davon bei Temperaturen bis 650 °C zu einer oxidischen, thermisch stabilen Schicht versintern und dabei durch die Wirkung der Schutzgase nicht reduziert werden.

Beispielse für Basismaterialien solcher Beschichtungen sind Be, Mg, Al, Zr, Ti, V, Nb, Ta, Ce, Nd, Gd und andere Elemente der 2. und 3. Hauptgruppe sowie der Gruppe der SE-Elemente. Diese werden als Metallalkoxid-Lösungen im jeweils korrespondierenden Alkohol oder Äther als z.B. Methylat-, Ethylat-, Propylat- oder Butylat-Lösungen im entsprechenden Alkohol oder in Äther gelöste Alkylate oder beispielsweise auch als tri- oder tetra-Isopropylalkoholate auf die Bandoberflächen aufgetragen. Weitere Alternativen sind Acetyl-Aceton-ChelatKomplexe mit den genannten Metallen. Unter dem Einfluss von Luftfeuchtigkeit erfolgt bei der anschließenden Trocknung zwischen 80 °C und 200 °C eine Umwandlung in das jeweilige hydratisierte Hydroxid. Während der späteren Wärmebehandlung wandelt sich dieses unter weiterer Wasserabgabe um in das jeweilige Metalloxid, wodurch eine dichte, fest auf der Oberfläche anhaftende und diese versiegelnde Schutzschicht entsteht. Typische Schichtdicken liegen im Bereich von 0,05 bis 5 µm, wobei eine Schichtdicke im Bereich von 0,2 bis 1 µm hinreichend gute Eigenschaften aufweist und daher in einer Ausführungsform bevorzugt wird.

Durch die Beschichtung ist es möglich, die Werkstoffeigenschaften bei den für den Nullabgleich der Magnetostriktion notwendigen hohen Temperaturen gegen Oberflächenreaktionen zu stabilisieren. Die dabei anwendungsrelevanten, durch Oberflächeneffekte beeinflussten Kenngrößen sind insbesondere die bei 50 Hz gemessene µ(H) Kennlinie, die quasistatische Koerzitivfeldstärke und die Remanenzinduktion.

Für das Aufbringen der Lösung als Ausgangsprodukt für die spätere Bildung der versiegelnden Beschichtung existieren zumindest drei mögliche Verfahren. Die genannten Schichtdicken lassen sich jeweils durch Einstellen der Konzentration und über eine Anpassung der Prozessparameter erreichen. Sollen besonders dicke Schichten erzielt werden, kann das Verfahren auch wiederholt werden.

In einem möglichen Verfahren wird das Band im Durchlaufverfahren über Umlenkrollen laufend durch das in einer Wanne befindliche Beschichtungsmedium gezogen. Unmittelbar vor dem Aufwickeln zum Kern durchläuft es eine auf 80-200 °C geregelte Trocknungsstrecke. Dieses Verfahren zeichnet sich durch eine besondere Gleichmäßigkeit der Beschichtung aus. Durch wiederholten Durchlauf lassen sich dickere Schichten erzielen.

In einem weiteren möglichen Verfahren wird das nach der Herstellung aufgespulte Band als Spule in die in einem Rezipienten stehende Lösung getaucht und evakuiert. Aufgrund der bei Unterdruck im Bereich des Grobvakuums von 10-300 mbar ausreichend wirksamen Kapillarkräfte dringt die Lösung zwischen die Bandlagen der Spule ein und benetzt die Oberflächen. Die getrockneten Spulen werden anschließend in einem Trockenschrank bei 80-200 °C nachgetrocknet. Das beschichtete Band wird anschließend zu Magnetkernen gewickelt. Dieses Verfahren ist besonders wirtschaftlich.

In einem weiteren möglichen Verfahren werden die aus unbeschichtetem Band gewickelten Kerne in einem Rezipienten in die Lösung getaucht. Nach dem Evakuieren auf den oben genannten Unterdruck dringt die Lösung zwischen die Bandlagen ein und benetzt diese. Die getauchten Kerne werden anschließend bei 80 bis 200 °C in einem Trockenschrank getrocknet. Dieses Verfahren hat den Vorteil, dass der Wickelprozess des Kerns nicht durch das Beschichtungsmedium auf den Bandoberflächen gestört werden kann.

Im Rahmen von Untersuchungen hat sich herausgestellt, dass Beschichtungen mit Magnesium und Zirkon besonders gut verarbeitbar, kostengünstig und prozesssicher sind.

Die Konzentration der gelösten Metalle wurde in den verschiedenen organischen Lösungsmitteln in einem weiten Bereich zwischen 0,1 Gew.% und 5 Gew.% variiert, ohne dass nennenswerte Veränderungen in den Magnetwerten auftraten. Allerdings zeigte sich bei sehr niedrigen Konzentrationen eine Zunahme der Streuungen.

Zur Überprüfung des Einflusses einer Oberflächenbeschichtung wurden per Schmelzspinntechnologie hergestellte Bänder der Zusammensetzung Fe_{73,6}Co_{0,1}Cu₁Nb_{2,96}Si_{15,45}B_{6,45}C_{0,05} mit der Breite 10 mm in drei Teilmengen gleicher Qualität (Füllfaktor η= 81,0-81,3 %, Rₐ(eff) = 2,9%) aufgeteilt. Die erste und zweite Teilmenge blieb unbeschichtet, während die dritte Teilmenge in einem Rezipienten im Tauchverfahren mit einer Lösung aus 3,6% Mg-Methylat beschichtet wurde. Das mittels Drehschieberpumpe erzeugte Grobvakuum lag am Ende der Abpumpzeit bei ca. 110 mbar. Nach einer Haltezeit von 15 Minuten wurden die getränkten Spulen für eine Stunde bei 110 °C getrocknet, wodurch sich eine anhaftende Schicht aus hydratisiertem Mg(OH)₂ der Stärke 0,8 µm bildete.

Anschließend wurden sowohl die beschichteten als auch die unbeschichteten Bänder mit abfallendem Bandzug zu verspannungsfreien Ringbandkernen der Abmessung 32 mm mal 16 mm mal 10 mm gewickelt. Zur Vorbereitung der Wärmebehandlung wurden jeweils 100 Kerne stirnseitig auf quadratische Kupferplatten der Abmessung 300 mm mal 300 mm mal 6 mm gesetzt.

Die anschließende Wärmebehandlung erfolgte vollkommen feldfrei im Durchlaufverfahren mit einem Temperaturverlauf ähnlich wie in Figur 2 gezeigt, wobei die Durchlaufgeschwindigkeit durch die Heizzone 0,16 m/min betrug. Als Schutzgas diente reiner Wasserstoff mit einem Taupunkt von -50 °C. Im Gegensatz zu der Darstellung in Figur 2 wurde der Temperaturgradient in der ersten Aufheizzone derart erhöht, dass das Glühgut bereits nach 8 Minuten eine Temperatur von 480 °C erreichte. Die Temperatur in der Abklingzone wurde nicht konstant gehalten, sondern entlang einer 20-minütigen Aufheizstrecke von 480 °C auf 505 °C erhöht. Im Anschluss erfolgte ein steiler Temperaturgradient, den die Kerne innerhalb von 3 Minuten durchliefen, um die endgültige Reifungstemperatur Tₓ zu erreichen. Dieser Temperaturbereich wurde innerhalb von 25 Minuten durchlaufen. Anschließend wurden die Kerne bei gleicher Durchlaufgeschwindigkeit in der im Gegensatz zu Figur 2 deutlich verlängerten Kühlzone über eine Stunde unter Wasserstoff gleichen Taupunktes auf Raumtemperatur abgekühlt. Diese stark verzögerte Abkühlrate wurde zur Vermeidung abkühlungsbedingter Verspannungseffekte gewählt.

Zur Vermeidung von Überhitzungen, die in Verbindung mit atmosphärischen Verunreinigungen zu verstärkten Oberflächenreaktionen und damit zu Störanisotropien führen können, wurde die Reifungszone beim ersten Drittel der Kerne aus unbeschichtetem Band möglichst niedrig auf Tₓ = 520 °C eingestellt. Die bei 50 Hz gemessenen µ(H)-Kennlinie sowie die quasistatisch (f = 0,01 Hz) gemessenen Hystereseschleifen in den Figuren 5 und 6 zeigen beispielhaft, dass nach einer Wärmebehandlung bei Tₓ = 520 °C hohe Maximalpermeabilitäten von µ₈ = 719.827 erreicht werden, wobei die Anfangspermeabilität bei µ₁ = 105.238 lag. Das Remanenzverhältnis B_{R}/B_{S} lag bei 77%.

Zum Schutz gegen mechanische Verspannungen durch Handlings- oder Weiterverarbeitungsschritte wie die Bewicklung mit Draht oder Litze wurden diese Kerne mit Silikonkautschuk als Kleber stirnseitig in Ultramidtröge eingeklebt. Aufgrund der mittels SAMR gemessenen Magnetostriktion von λₛ ≈ 8 ppm erhöhte sich durch den zwischen die Bandlagen eindringenden Kleber die quasistatische Koerzitivfeldstärke von H_{C} = 3,9 mA/cm auf 8,6 mA/cm, wobei gleichzeitig die bei 50 Hz gemessene Maximalpermeabilität auf µ₁₆ = 373.242 und B_{R}/B_{S} auf 59% zurückgingen. Derartige Kerne waren aufgrund zu niedriger Permeabilitäten in FI-Schaltern nicht gut einsetzbar.

Das zweite Drittel der Kerne, die ebenso wie das erste Drittel unbeschichtet waren, wurde mit der in der Vorprobe für optimal für den Nullabgleich der Magnetostriktion befundenen Temperatur von Tₓ = 575 °C auf λₛ ≈ 0 ppm geglüht.

Dabei ging allerdings die Maximalpermeabilität zurück auf µ₂₈ = 221.435, wobei die quasistatisch gemessene Koerzitivfeldstärke mit H_{C} = 13,2 mA/cm sehr hoch lag, siehe Figuren 5 und 6. Die gemessenen Remanenzverhältnisse lagen bei nur 51%.

Zur Analyse der Ursache für diese Verschlechterung wurden die Bandoberflächen der Kerne mittels Lichtmikroskopie untersucht. Wie in Figur 7 erkennbar ist, wurden die Lufttaschen an der Bandunterseite mit einer dichten Schicht kristalliner Ausscheidungen durchsetzt, die zu starken Störanisotropien und damit zu einer erheblichen Degradation der Magnetwerte führten. Die ebenfalls aus den Bandunterseiten mittels XPS (Röntgenphotoelektronenspektroskopie, vgl. Stefan Hüfner, "Photoelectron-spectroscopy Principles and Applications", Springer, 3rd Edition, 1995/1996/2003) durchgeführte Oberflächenanalyse zeigte im in Figur 9 gezeigten Tiefenprofil au-ßerdem das Auftreten einer stark verspannenden SiO₂-Oberflächenschicht, die zu starken Störanisotropien führt. Der Aufbau dieser Schicht ist auf eine Segregation von Si-Atomen aus dem Bandinnern mit anschließender Oxidation durch atmosphärische Restverunreinigungen zurückzuführen.

Das mit der 3,6%igen Lösung aus Mg-Methylat beschichtete letzte Drittel der Kerne zeigte dagegen nach einer Glühung bei Tₓ = 575 °C, wie in den Figuren 5 und 6 gezeigt, sehr gute Werte: H_{C} lag bei 7 mA/cm, die Maximalpermeabilität bei µ₈ = 692.163, B_{R}/B_{S} lag bei 79%. Gleichzeitig erhöhte sich die Anfangspermeabilität auf µ₁ = 243.562. Aufgrund der weitestgehend abgeglichenen Magnetostriktion von λₛ ≤ 0,1 ppm ergab das Eintrogexperiment mit einem Kleber aus Silikonkautschuk eine nahezu unveränderte Permeabilität von µ₈ = 679.322. Vergleichbare Ergebnisse wurden an Kernen erzielt, die nicht in einen Trog geklebt wurden, sondern mit einem stirnseitig aufgelegten 2mm starken Polsterring aus Schaumgummi lose in den Trog eingesetzt wurden.

Wie die rasterelektronenmikroskopische Untersuchung der Bandoberfläche in Figur 10 zeigt, war die Bandoberfläche der Kerne aus dem letzten Drittel nach der Glühung mit einer dichten Sinterschicht aus MgO überzogen. Diese verhindert, wie in Figur 8 erkennbar ist, das Auftreten von Oberflächenkristalliten in den Lufttaschen. Gleichzeitig zeigt die Auswertung von in den einzelnen Probenzuständen aufgenommenen XPS-Tiefenprofilen in Figur 11, dass eine Mg-Beschichtung die Ausbildung einer verspannenden Oberflächenschicht aus SiO₂ unterdrückt. Ähnliche Ergebnisse wurden erzielt mit Beschichtungen aus 1,7%igem Zr-Tetraisopropylalkoholat sowie aus 4%igem Phenyltitantriisopropylalkoholat.

Im Verlauf der Untersuchungen wurde der Taupunkt des H₂- und N₂-Schutzgases als weiterer kritischer Parameter bei der Herstellung höchstpermeabler, magnetostriktionsfreier Magnetkerne aufgedeckt. Dieser wird um so bedeutungsvoller, je höher die zum Abgleich der Magnetostriktion notwendige Temperatur wird. Zur Untersuchung dieses Effektes wurden im feldfreien Durchlaufofen eine große Zahl an Testglühungen an jeweils einem Ensemble von 100 Kernen der Abmessung 26 mm mal 10 mm mal 6 mm aus Band der Zusammensetzung Fe_{73,13}CO_{0,17}Cu₁Nb₃Si_{15,8}B_{6,9} durchgeführt. Die hierbei eingesetzten Bänder besaßen eine effektive Rautiefe Rₐ(eff) von etwa 3% und einen Füllfaktor um 81,5 %. Der Fertigungsgang der Kerne erfolgte nach demselben Muster wie bereits beschrieben. Das gesamte Band wurde mit einer Lösung aus 2,4%igem Mg-Methylat beschichtet.

Bei den Wärmebehandlungen wurde durch Mischen von angefeuchtetem und trockenem H₂-Gas der Taupunkt zwischen -20 °C und -55 °C variiert. Zur Messung des Taupunktes wurde das Gerät PANAMETRICS MIS1 eingesetzt.

In diesem Atmosphären wurden die Testkerne mit demselben Temperaturprofil auf Kupferplatten geglüht, wie es bereits oben in Ergänzung zu Figur 2 beschrieben wurde. Allerdings wurde in einem ersten Durchgang die Temperatur in der Reifungszone ohne Berücksichtigung des Magnetostriktionsabgleichs auf Tₓ = 540 °C eingestellt. Den in Figur 12 dargestellten Mittelwerten der bei 50 Hz und H^= 11,27 mA/cm gemessenen Permeabilitäten ist zu entnehmen, dass unter diesen Bedingungen zur Realisierung von µ_{11,27} (≈ µₘₐₓ) ≥ 400.000 ein Taupunkt von T_{P} ≤ -25 °C erforderlich ist. Erwartungsgemäß erwiesen sich während eines Deformationstests alle Kerne als magnetostriktiv und konnten deshalb nicht mit den für magnetostriktionsfreie Kerne üblichen Eintrogverfahren weiterverarbeitet werden. Vielmehr wurden spezielle nichtverspannende Eintrogverfahren notwendig.

In einem zweiten Durchgang wurde die zuvor in einer Vorprobe ermittelte, für den Magnetostriktionsabgleich optimale Temperatur Tₓ = 570 °C eingestellt. Die Mittelwerte der bei 50 Hz und einer Feldstärke von 11,27 mA/cm gemessenen Permeabilitäten sind in Figur 13 gezeigt. Hieraus ist ersichtlich, dass unter diesen Bedingungen zum Erreichen von µ_{11,27} (≈ µₘₐₓ) > 400.000 ein Taupunkt von T_{P} ≤ -49,5 °C erforderlich ist.

In einer weiteren Versuchsreihe zur Eingrenzung der Einflussparameter wurde auf der Schmelzspinanlage solange Band der Zusammensetzung Fe_{73,13}Co_{0,17}Cu₁Nb₃Si_{15,8}B_{6,9} in der Breite 6 mm gegossen, bis die ursprünglich nahezu perfekte Oberfläche der Gießwalze starke Verschleißspuren aufwies. Durch diesen Spurverschleiß entstand längs des Bandverlaufs ein kontinuierlicher Qualitätsabfall, der sich in einer Zunahme der Oberflächenrauheit manifestierte. Das gegossene Band wurde zu ungefähr gleich großen Spulen aufgewickelt, wobei jeweils von Anfang, Mitte und Ende einer Spule eine Bandprobe entnommen wurde. An diesen wurde taktil mittels Querschriebverfahren auf beiden Oberflächen die Rautiefe Rₐ gemessen, sowie die mittlere Banddicke aus spezifischem Gewicht (as cast 7,07 g/cm³), Länge, Breite und Gewicht der Bandprobe errechnet. Schließlich wurden die effektiven Rautiefen Rₐ(eff) der Bandproben durch Division der Summe der Rₐ-Werte beider Oberflächen durch die Banddicke bestimmt.

Die vollständig aufgewickelten Spulen wurden dreifach im Durchlaufverfahren mit einer Lösung aus 1,9%igem Zr-Tetraisopropylalkoholat beschichtet und anschließend für eine Stunde bei 130 °C getrocknet. Anschließend wurde das gesamte Band spannungsfrei zu Kernen der Abmessung 26 mm mal 10 mm mal 6 mm gewickelt, wobei die Reihenfolge der Kerne und die Zuordnung zu den ursprünglichen Spulen festgehalten wurde. Dadurch wurde es möglich, bestimmten Kernen Positionen innerhalb der Spulen und damit einen Wert für Rₐ(eff) zuzuordnen. Nach stirnseitigem Aufsetzen von jeweils 50 Kernen auf quadratische Kupferplatten der Abmessung 300 mm mal 300 mm mal 6 mm erfolgte eine Durchlaufglühung mit dem bereits beschriebenen Temperaturprofil mit einer Reifungstemperatur Tₓ = 570 °C.

Zur Bestimmung der von der Bandgeometrie abhängigen Anfangspermeabilität wurden an den Kernen die µ₁-Werte bei 50 Hz gemessen und in Figur 14 über der effektiven Rautiefe aufgetragen. Wie in Figur 14 erkennbar ist, ist zur Realisierung von µ₁ ≥ 100.000 eine effektive Rautiefe von R₃(eff) ≤ 7% erforderlich. Soll µ₁ größer sein als 160.000, sollte Rₐ(eff) unter 5% liegen, für µ₁ größer als 200.000 sogar unter 2,5 %.

In der beschriebenen Versuchsreihe erfolgte die Glühung bei einem Taupunkt von -53 °C und Tₓ = 570 °C, was nach Ausweis einer SAMR-Magnetostriktionsmessung zu λₛ = 0,1 ppm führte. Demzufolge konnten die Kerne mittels Silikonkautschuk in einem Kunststofftrog eingeklebt oder mittels eines mechanisch dämpfenden Schaumgummirings lose in einen Schutztrog aus Kunststoff oder Metall eingesetzt werden, ohne dass die Permeabilität in nennenswerter Weise verändert wurde.

Die Ergebnisse der Untersuchungen sind in Tabelle 1 zusammengefasst. Dabei bedeutet die Markierung *) eine Fixierung mit Silikonkautschuk und die Markierung **) eine nicht verspannende Fixierung mit einem hochviskosen Acrylatkleber.

## Patentansprüche

1. Magnetkern für Niederfrequenzanwendungen aus einem spiralförmig aufgewickelten, weichmagnetischen, nanokristallinen Band, wobei das Band die Legierungszusammensetzung
Fe_{Rest}COₐCu_{b}Nb_{c}Si_{d}BₑC_{f}
aufweist, worin a, b, c, d, e und f in Atomprozent angegeben sind und 0 ≤ a ≤ 1; 0, b ≤ 1,4; 2,5 ≤ c ≤ 3,5; 14,5 < d ≤ 16,5; 5,5 ≤ e ≤ 8 und 0 f ≤ 1 gilt und Kobalt ganz oder teilweise durch Nickel ersetzt sein kann,
wobei der Magnetkern eine Sättigungsmagnetostriktion λₛ mit λₛ < 2 ppm, eine Anfangspermeabilität µ₁ µ₁ > 100 000 und eine Maximalpermeabilität µₘₐₓ mit µₘₐₓ > 600 000, wobei das Band eine Banddicke d mit d < 24 µm, vorzugsweise d < 21 µm und eine effektive Rautiefe Rₐ(eff) mit Rₐ(eff) < 7%, vorzugsweise Rₐ(eff) < 5% aufweist und auf den Oberflächen des Bandes eine versiegelnde Beschichtung aus Metalloxid angeordnet ist.

2. Magnetkern nach Anspruch 1,
wobei die oxidische Beschichtung Magnesiumoxid und/oder Zirkonoxid und/oder Oxide eines Elements ausgewählt aus der Gruppe Be, Al, Ti, V, Nb, Ta, Ce, Nd, Gd, weitere Elemente der 2. und 3. Hauptgruppe sowie der Gruppe der Seltenerdmetalle enthält.

3. Magnetkern nach Anspruch 1 oder 2,
wobei der Magnetkern eine Anfangspermeabilität µ₁ von µ₁ > 150 000, vorzugsweise µ₁ > 200 000 aufweist.

4. Magnetkern nach einem der Ansprüche 1 bis 3,
wobei der Magnetkern eine Sättigungsmagnetostriktion λₛ mit λₛ < 1 ppm, vorzugsweise λₛ < 0,5 ppm aufweist.

5. Magnetkern nach einem der Ansprüche 1 bis 4,
wobei das Band einen Gesamtmetalloidgehalt c+d+e+f > 22,5 at%, vorzugsweise c+d+e+f > 23,5 at% aufweist.

6. Magnetkern nach einem der Ansprüche 1 bis 5,
wobei der Magnetkern eine Remanenzverhältnis B_{R}/B_{S} mit B_{R}/B_{S} > 70% aufweist.

7. Magnetkern nach einem der Ansprüche 1 bis 6,
der mit einem Haftkleber und/oder mit einem auf einer oder auf beiden Stirnseiten des Magnetkerns polsternd aufgelegten Ring aus einem elastischen Material in einem Schutztrog fixiert ist.

8. Magnetkern nach einem der Ansprüche 1 bis 6,
der auf einer oder beiden Stirnseiten eine Epoxi-Wirbelsinterschicht aufweist, die die Bandlagen fixiert.

9. Fehlerstromschutzschalter mit einem Magnetkern nach einem der Ansprüche 1 bis 8.

10. Verfahren zur Herstellung eines Magnetkerns für Niederfrequenzanwendungen nach einem der Ansprüche 1 bis 8, wobei das Band mit einer Beschichtung mit einer Metallalkoxid-Lösung und/oder eines Acetyl-Aceton-Chelatkomplexes mit einem Metall versehen wird, aus der sich bei einer nachfolgenden Wärmebehandlung zur Nanokristallisation des Bandes eine versiegelnde Beschichtung aus einem Metalloxid bildet, und wobei bei der Wärmebehandlung zur Nanokristallisation des Bandes eine Sättigungsmagnetostriktion λₛ mit |λₛ| < 2 ppm eingestellt wird, und wobei die Wärmebehandlung in einer Schutzgasatmosphäre aus H₂, N₂ und/oder Ar durchgeführt wird, wobei der Taupunkt T_{P} < -25°C oder der Taupunkt T_{P} < -49, 5°C ist.

11. Verfahren nach Anspruch 10,
wobei als Metall für die Beschichtung ein Element ausgewählt aus der Gruppe Mg, Zr, Be, Al, Ti, V, Nb, Ta, Ce, Nd, Gd, weitere Elemente der 2. und 3. Hauptgruppe sowie der Gruppe der Seltenerdmetalle verwendet wird.

12. Verfahren nach Anspruch 10 oder 11,
wobei bei der Wärmebehandlung eine Sättigungsmagnetostriktion λₛ mit | Aₛ | < 1 ppm, vorzugsweise |λₛ| < 0,5 ppm eingestellt wird.

13. Verfahren nach einem der Ansprüche 10 bis 12,
wobei die Wärmebehandlung feldfrei im Durchlaufglühverfahren an ungestapelten Magnetkernen durchgeführt wird.

14. Verfahren nach Anspruch 13,
wobei die ungestapelten Magnetkerne während des Durchlaufglühverfahrens auf einem gut wärmeleitenden Träger angeordnet sind.

15. Verfahren nach Anspruch 13 oder 14,
wobei der Magnetkern bei der Wärmebehandlung folgende Temperaturzonen durchläuft:
- eine erste Heizzone, in der der Magnetkern auf eine Kristallisationstemperatur aufgeheizt wird;
- eine konstante oder schwach ansteigende Abklingzone mit einer Temperatur geringfügig oberhalb der Kristallisationstemperatur, wobei die Abklingzone mindestens 10 Minuten lang durchlaufen wird;
- eine zweite Heizzone, in der der Magnetkern auf eine Reifungstemperatur zur Einstellung des nanokristallinen Gefüges aufgeheizt wird;
- eine Reifungszone mit einer im Wesentlichen konstanten Reifungstemperatur Tₓ zwischen 540°C und 600°C, wobei die Reifungszone mindestens 15 Minuten lang durchlaufen wird.

16. Verfahren nach einem der Ansprüche 10 bis 15,
wobei das Band mit abfallendem Bandzug zu dem Magnetkern gewickelt wird.

## Claims

1. A magnetic core for low-frequency applications comprising a spirally wound, soft magnetic nanocrystalline tape, wherein the tape has the alloy composition
Fe_{residue}CoₐCu_{b}Nb_{c}Si_{d}BₑC_{f},
in which a, b, c, d, e and f are given as atomic percentages and 0 ≤ a 1; 0.7 b ≤ 1.4; 2.5 ≤ c ≤ 3.5; 14.5 ≤ d ≤ 16.5; 5.5 ≤ e ≤ 8 and 0 ≤ f ≤ 1, and cobalt may be fully or partially substituted with nickel,
wherein the magnetic core has a saturation magnetostriction λₛ of λₛ < 2 ppm, an initial permeability µ₁ of µ₁ > 100 000 and a maximum permeability µₘₐₓ of µₘₐₓ > 600 000, wherein the tape has a tape thickness d of d < 24 µm, preferably d < 21 µm, and an effective surface roughness Rₐ(eff) of Rₐ(eff) < 7%, preferably Rₐ(eff) < 5%, and wherein a sealing coating of metal oxide is arranged on the surfaces of the tape.

2. The magnetic core according to claim 1, wherein the oxidic coating contains magnesium oxide and/or zirconium oxide and/or oxides of an element selected from the group comprising Be, Al, Ti, V, Nb, Ta, Ce, Nd, Gd, and additional elements from the 2^{end} and 3^{rd} main groups and from the rare earth metals group.

3. The magnetic core according to claim 1 or 2, wherein the magnetic core has an initial permeability µ1 of µ₁ > 150 000, preferably µ1 > 200 000.

4. The magnetic core according to any one of claims 1 to 3, wherein the magnetic core has a saturation magnetostriction λₛ of λₛ < 1 ppm, preferably λₛ < 0.5 ppm.

5. The magnetic core according to any one of claims 1 to 4, wherein the tape has a total metalloid content c+d+e+f > 22.5 at%, preferably c+d+e+f > 23.5 at%.

6. The magnetic core according to any one of claims 1 to 5, wherein the magnetic core has a remanence ratio B_{R}/B_{S} of B_{R}/B_{S} > 70%.

7. The magnetic core according to any one of claims 1 to 6, which is secured in a protective trough with a pressure-sensitive adhesive and/or with a ring made of an elastic material placed as cushioning at one or both end faces of the magnetic core.

8. The magnetic core according to any one of claims 1 to 6, which has a fluidized bed epoxy coating on one or both end faces, which fixes the tape layers.

9. A residual current circuit breaker having a magnetic core according to any one of claims 1 to 8.

10. A method for producing a magnetic core for low-frequency applications according to any one of claims 1 to 8, wherein the tape is provided with a coating having a metal alkoxide solution and/or an acetylacetonate chelate complex with a metal, from which coating a sealing coating of metal oxide forms during a subsequent heat treatment for nanocrystallizing the tape, and wherein during the heat treatment for nanocrystallizing the tape, a saturation magnetostriction λₛ of |λₛ| < 2 ppm is established, and wherein the heat treatment is carried out in a protective gas atmosphere of H₂, N₂ and/or Ar, in which the saturation temperature T_{P} is < -25°C or the saturation temperature T_{P} is < 49.5°C.

11. The method according to claim 10, wherein an element selected from the group comprising Mg, Zr, Be, Al, Ti, V, Nb, Ta, Ce, Nd, Gd, and additional elements from the 2^{nd} and 3^{rd} main groups and from the rare earth metals group is used as the metal for the coating.

12. The method according to claim 10 or 11, wherein during the heat treatment, a saturation magnetostriction λₛ of | λₛ | < 1 ppm, preferably of |λₛ| < 0.5 ppm is established.

13. The method according to any one of claims 10 to 12, wherein the heat treatment is carried out field-free in a continuous annealing process on unstacked magnetic cores.

14. The method according to claim 13, wherein the unstacked magnetic cores are arranged on a highly thermally conductive support during the continuous annealing process.

15. The method according to claim 13 or 14, wherein the magnetic core passes through the following temperature zones during heat treatment:
- a first heating zone in which the magnetic core is heated to a crystallization temperature;
- a constant or slightly increasing subsidence zone in which the temperature is slightly above the crystallization temperature, wherein the passage through the subsidence zone lasts at least 10 minutes;
- a second heating zone in which the magnetic core is heated to a ripening temperature to establish the nanocrystalline structure;
- a ripening zone having a substantially constant ripening temperature Tₓ of between 540°C and 600°C, wherein the passage through the ripening zone lasts at least 15 minutes.

16. The method according to any one of claims 10 to 15, wherein the tape is wound to the magnetic core with decreasing tape tension.

## Revendications

1. Noyau magnétique pour des applications basse fréquence, composé d'un feuillard enroulé de manière à présenter une forme de spirale, magnétique doux, nanocristallin, sachant que le feuillard comprend la composition
Fe_{radical}COₐCu_{b}Nb_{c}Si_{d}BₑC_{f},
dans laquelle a, b, c, d, e et f sont exprimés en pourcentage d'atomes et dans laquelle s'appliquent 0 ≤ a ≤ 1; 0,7 ≤ b ≤ 1,4 ; 2,5 ≤ c ≤ 3,5 ; 14,5 ≤ d ≤ 16,5 ; 5,5 ≤ e ≤ 8 et 0 ≤ f ≤ 1 et dans laquelle le cobalt peut être remplacé en totalité ou en partie par du nickel,
sachant que le noyau magnétique comprend une magnétostriction de saturation λₛ avec λₛ < 2 ppm, une perméabilité initiale µ₁ de µ₁ > 100 000 et une perméabilité maximale µₘₐₓ avec µₘₐₓ > 600 000, sachant que le feuillard présente une épaisseur de feuillard d avec d < 24 µm, de préférence d < 21 µm et une profondeur de rugosité effective Rₐ (eff) avec Rₐ (eff) < 7 %, de préférence Rₐ (eff) < 5 % et qu'un revêtement colmatant composé d'un oxyde métallique est appliqué sur les surfaces du feuillard.

2. Noyau magnétique selon la revendication 1,
sachant que le revêtement oxydique contient de l'oxyde de magnésium et/ou de l'oxyde de zirconium et/ou des oxydes d'un élément choisi dans le groupe : Be, Al, Ti, V, Nb, Ta, Ce, Nd, Gd, d'autres éléments du 2^{e} et du 3^{e} groupe principal ainsi que du groupe des métaux de terres rares.

3. Noyau magnétique selon la revendication 1 ou 2,
sachant que le noyau magnétique comprend une perméabilité initiale µ₁ de µ₁ > 150 000, de préférence µ₁ > 200 000.

4. Noyau magnétique selon l'une quelconque des revendications 1 à 3,
sachant que le noyau magnétique comprend une magnétostriction de saturation λₛ avec λₛ < 1 ppm, de préférence λₛ < 0,5 ppm.

5. Noyau magnétique selon l'une quelconque des revendications 1 à 4,
sachant que le feuillard présente une teneur globale en métalloïde c+d+e+f > 22,5 % d'atomes, de préférence c+d+e+f > 23,5 % d'atomes.

6. Noyau magnétique selon l'une quelconque des revendications 1 à 5,
sachant que le noyau magnétique comprend un rapport de rémanence B_{R}/B_{S} avec B_{R}/B_{S} > 70 %.

7. Noyau magnétique selon l'une quelconque des revendications 1 à 6,
qui est fixé dans une capsule de protection à l'aide d'un adhésif et/ou d'un anneau en matière élastique placé en rembourrage sur un ou deux côtés frontaux du noyau magnétique.

8. Noyau magnétique selon l'une quelconque des revendications 1 à 6,
qui comprend, sur un ou deux côtés frontaux, une couche en lit fluidisé époxy, qui fixe les strates de feuillard.

9. Disjoncteur à courant de défaut comprenant un noyau magnétique selon l'une quelconque des revendications 1 à 8.

10. Procédé servant à fabriquer un noyau magnétique pour des applications basse fréquence selon l'une quelconque des revendications 1 à 8, sachant que le feuillard est pourvu d'un revêtement comprenant une solution d'alcoxyde métallique et/ou un complexe chelaté d'acétyle-acétone comprenant un métal, à partir duquel se forme, lors d'un traitement thermique qui suit aux fins de la nanocristallisation du feuillard, un revêtement colmatant composé d'un oxyde métallique, et sachant qu'une magnétostriction de saturation λₛ avec | λₛ | < 2 ppm est réglée lors du traitement thermique aux fins de la nanocristallisation du feuillard, et sachant que le traitement thermique est effectué sous une atmosphère inerte de H₂, N₂ et/ou d'Ar, sachant que le point de rosée T_{P} est < - 25 °C ou que le point de rosée T_{P} est < - 49,5 °C.

11. Procédé selon la revendication 10,
sachant que sont utilisés en tant que métal pour le revêtement, un élément choisi dans le groupe Mg, Zr, Be, Al, Ti, V, Nb, Ta, Ce, Nd, Gd, d'autres éléments du 2^{e} et du 3^{e} groupe ainsi que du groupe des métaux de terres rares.

12. Procédé selon la revendication 10 ou 11,
sachant qu'une magnétostriction de saturation λₛ avec |λₛ| < 1 ppm, de préférence |λₛ| < 0,5 ppm, est réglée lors du traitement thermique.

13. Procédé selon l'une quelconque des revendications 10 à 12,
sachant que le traitement thermique est effectué sans champ, lors du procédé de recuit continu, sur des noyaux magnétiques qui ne sont pas empilés.

14. Procédé selon la revendication 13,
sachant que les noyaux magnétiques qui ne sont pas empilés sont disposés, au cours du procédé de recuit continu, sur un support présentant une conductibilité thermique satisfaisante.

15. Procédé selon la revendication 13 ou 14,
sachant que le noyau magnétique traverse, lors du traitement thermique, les zones de températures suivantes :
- une première zone de chauffage, dans laquelle le noyau magnétique est chauffé à une température de cristallisation ;
- une zone graduelle à augmentation constante ou faible présentant une température légèrement supérieure à la température de cristallisation, sachant que la zone graduelle est traversée au moins pendant 10 minutes ;
- une deuxième zone de chauffage, dans laquelle le noyau magnétique est chauffé à une température de maturation aux fins du réglage de la structure nanocristalline ;
- une zone de maturation présentant une température de maturation Tₓ sensiblement constante comprise entre 540 °C et 600 °C, sachant que la zone de maturation est traversée au moins pendant 15 minutes.

16. Procédé selon l'une quelconque des revendications 10 à 15,
sachant que le feuillard est enroulé à une traction de feuillard en baisse pour former le noyau magnétique.
